# EUROPÄISCHE PATENTANMELDUNG

(11) **EP 4 671 439 A1**
(43) Veröffentlichungstag der Anmeldung: **31.12.2025**
(21) Anmeldenummer: 24185190.6
(22) Anmeldetag: 28.06.2024
(51) Int. Cl.: D21F 3/02, D21F 7/08

(54) **PRESSMANTEL FÜR EINE PRESSWALZE ODER TRANSPORTBAND**

(71) Anmelder: Voith Patent GmbH, 89522 Heidenheim (DE)
(72) Erfinder: Delmas, Delphine, 89522 Heidenheim (DE); Breineder, Martin, 2620 Natschbach (AT)
(74) Vertreter: Voith Patent GmbH - Patentabteilung

(57) **Zusammenfassung**

Die vorliegende Erfindung betrifft einen Pressmantel für eine Presswalze, insbesondere für eine Presswalze einer Schuhpresse zur Entwässerung einer Faserstoffbahn, insbesondere einer Papier-, Karton-, Tissue- oder Zellstoffbahn, oder Transportband, insbesondere für eine Maschine zur Herstellung oder Behandlung einer Faserstoffbahn, insbesondere Papier-, Karton- oder Tissuemaschine, wobei der Pressmantel bzw. das Transportband wenigstens eine Polyurethan enthaltende Schicht umfasst, wobei das Polyurethan durch Reagieren eines Präpolymers und einer Vernetzerkomponente gebildet ist, wobei das Präpolymer ein Reaktionsprodukt von einer Isocyanatkomponente und einer Polyolkomponente ist, wobei die Isocyanatkomponente Phenylendiisocyanat (PPDI) enthält, und, wobei die Vernetzerkomponente Bis(4-amino-2-chloro-3,5-diethylphenyl)methan (MCDEA) und 4,4'-Methylenebis(2-ethylaniline) (MBOEA) enthält.

## Beschreibung

Die vorliegende Erfindung betrifft einen Pressmantel für eine Presswalze, insbesondere für eine Presswalze einer Schuhpresse zur Entwässerung einer Faserstoffbahn, insbesondere einer Papier-, Karton-, Tissue- oder Zellstoffbahn, oder Transportband, insbesondere für eine Maschine zur Herstellung oder Behandlung einer Faserstoffbahn, insbesondere Papier-, Karton- oder Tissuemaschine, wobei der Pressmantel bzw. das Transportband wenigstens eine Polyurethan enthaltende Schicht umfasst. Ferner betrifft die vorliegende Erfindung ein Verfahren zur Herstellung eines solchen Pressmantels bzw. Transportbandes, einen entsprechenden Pressmantel sowie ein entsprechendes Transportband.

Presswalzen werden in einer Vielzahl von Pressen und beispielsweise in der Form von Schuhwalzen in Schuhpressen eingesetzt, welche wiederum insbesondere zur Entwässerung von Faserstoffbahnen, wie Papierbahnen, verwendet werden. Derartige Schuhpressen sind aus einer Schuhwalze und einer Gegenwalze mit einem dazwischen ausgebildeten Pressspalt aufgebaut. Dabei bestehen Schuhwalzen aus einem stationären, d. h. nicht rotierenden, Presselement, nämlich dem Schuh, und aus einem den Schuh umlaufenden flexiblen Pressmantel. Üblicherweise wird der Schuh durch ein diesen tragendes Joch abgestützt und über hydraulische Presselemente an den diesen umlaufenden Pressmantel angepresst. Dabei wird in der Regel zwischen dem Schuh und dem Pressmantel zur Schmierung ein Ölfilm aufgebaut. Aufgrund der konkaven Ausgestaltung des Schuhs an seiner der Gegenwalze gegenüberliegenden Seite ergibt sich ein vergleichsweise langer Pressspalt, welcher etwa 20-mal länger ist als der von herkömmlichen, aus zwei umlaufenden Walzen bestehenden Pressen.

Bei dem Betrieb der Schuhpresse wird eine Faserstoffbahn zusammen mit einem oder zwei Pressfilz(en) durch den Pressspalt geführt, wobei die aufgrund des in dem Pressspalt auf die Faserstoffbahn ausgeübten Drucks aus der Faserstoffbahn austretende Flüssigkeit, welche neben Wasser gelöste und ungelöste Verbindungen, wie beispielsweise Fasern, Faserbruchstücke, Füllstoffe und/oder Additive, enthält, von dem Pressfilz und von in der Pressmanteloberfläche vorgesehen Vertiefungen vorübergehend aufgenommen wird. Nach dem Verlassen des Pressspalts wird die von dem Pressmantel aufgenommene Flüssigkeit von dem Pressmantel abgeschleudert, bevor der Pressmantel erneut in den Pressspalt eintritt. Zudem wird das von dem Pressfilz aufgenommene Wasser nach dem Verlassen des Pressspalts mit Saugelementen entfernt. Aufgrund des wegen der konkaven Ausgestaltung des Schuhs vergleichsweise langen Pressspalts wird mit einer solchen Schuhpresse im Vergleich zu einer aus zwei rotierenden Walzen bestehenden Presse eine wesentlich bessere Entwässerung der Faserstoffbahn erreicht, so dass die nachfolgende thermische Trocknung entsprechend kürzer ausfallen kann. Auf diese Weise wird eine besonders schonende Entwässerung der Faserstoffbahn erreicht.

Ein Pressmantel einer solchen Schuhpresse muss idealerweise eine Vielzahl von Anforderungen erfüllen, um zu optimalen Ergebnissen zu führen. Zum einen muss ein solcher Pressmantel ausreichend flexibel sein, um um den Schuh herum geführt werden zu können. Gleichzeitig muss der Pressmantel ausreichend hart und steif sein, um nicht unter der in dem Pressspalt herrschenden Presslast zu stark verformt und deformiert zu werden. Zudem muss ein Pressmantel eine hohe Verschleißbeständigkeit, eine gute Abriebsfestigkeit, eine geringe Quellung in Wasser und andere Eigenschaften, wie eine hohe Rissbildungsbeständigkeit, eine gute Risswachstumsbeständigkeit, eine hohe Bruchdehnung und eine hohe Bruchkraft, aufweisen.

Um diese mannigfaltigen Anforderungen zumindest teilweise zu erfüllen, sind solche Pressmäntel üblicherweise aus faserverstärktem Polyurethan aufgebaut, also aus einem Verbundwerkstoff, bei dem in einer Matrix aus Polyurethan ein Fasergelege oder Fasergewebe eingebettet ist. Dabei sind sowohl einlagige als auch entsprechende mehrlagige Pressmäntel bekannt.

Aus der WO 2023/117201 A1 ist ein Pressmantel für eine Schuhpresse bekannt, wobei der Pressmantel wenigstens eine Polyurethan enthaltende Schicht umfasst, wobei das Polyurethan das Reaktionsprodukt aus einem Präpolymer und einer Vernetzerkomponente ist. Während das Präpolymer ein Reaktionsprodukt von einer Isocyanatkomponente und einer Polyolkomponente ist, wobei die Isocyanatkomponente 1,3-Xylylendiisocyanat (m-XDI) und/oder 1,3-Bis(isocyanatomethyl)-cyclohexan (m-H₆XDI) ggf. in Mischung mit einer weiteren Isocyanatverbindung, wie Phenylendiisocyanat (PPDI) enthält, sowie die Polyolkomponente mindestens ein Polycarbonatpolyol enthält, enthält die Vernetzerkomponente als Vernetzer bevorzugt ein aromatisches Diamin, insbesondere Bis(4-amino-2-chloro-3,5-diethylphenyl)methan (MCDEA). Zur Herstellung des Polyurethans werden zunächst das Präpolymer und die Vernetzerkomponente bereitgestellt, bevor beide miteinander vermischt und über eine eine Gießdüse aufweisende Gießvorrichtung auf eine Oberfläche, wie zum Beispiel die Oberfläche eines Wickeldorns, aufgebracht werden.

Ein Nachteil dieses bekannten oder ähnlicher Verfahrens ist es jedoch, dass das Vermischen des Präpolymers und der Vernetzerkomponente sowie das Gießen der so hergestellten Mischung, insbesondere wenn die Isocyanatkomponente höhere Mengen an Phenylendiisocyanat (PPDI) enthält oder sogar aus PPDI besteht, fehleranfällig ist, und zwar insofern, als sich bei dem Vermischen des Präpolymers und der Vernetzerkomponente bereits in dem Mischkopf Polyurethanpartikel bilden können, sich bei dem Gießen der Mischung aus Präpolymer und Vernetzerkomponente durch vorzeitige Vernetzung des Präpolymers die Gießdüse verstopfen kann oder es zu einem Abtropfen oder der Ausbildung von Fehlstellen, wie Lücken, Blasen oder Löcher, kommen kann.

Aufgabe der vorliegenden Erfindung ist daher die Bereitstellung eines wenigstens eine Polyurethan enthaltende Schicht umfassenden Pressmantels bzw. Transportbandes, wobei das Polyurethan auf Basis von Phenylendiisocyanat (PPDI) als Isocyanatverbindung aufgebaut ist und so formuliert ist, dass dieses vor dem Vernetzen leicht und ohne Komplikationen, wie Verstopfen des Mischers und/oder der Gießvorrichtung oder der Bildung von Fehlstellen, zu der gewünschten Form gegossen und gehärtet werden kann.

Erfindungsgemäß wird diese Aufgabe gelöst durch die Bereitstellung eines Pressmantels für eine Presswalze, insbesondere für eine Presswalze einer Schuhpresse zur Entwässerung einer Faserstoffbahn, insbesondere einer Papier-, Karton-, Tissue- oder Zellstoffbahn, oder Transportband, insbesondere für eine Maschine zur Herstellung oder Behandlung einer Faserstoffbahn, insbesondere Papier-, Karton- oder Tissuemaschine, wobei der Pressmantel bzw. das Transportband wenigstens eine Polyurethan enthaltende Schicht umfasst, wobei das Polyurethan durch Reagieren eines Präpolymers und einer Vernetzerkomponente gebildet ist, wobei das Präpolymer ein Reaktionsprodukt von einer Isocyanatkomponente und einer Polyolkomponente ist, wobei die Isocyanatkomponente Phenylendiisocyanat (PPDI) enthält, und, wobei die Vernetzerkomponente Bis(4-amino-2-chloro-3,5-diethylphenyl)methan (MCDEA) und 4,4'-Methylenebis(2-ethylaniline) (MBOEA) enthält.

Überraschenderweise wurde im Rahmen der vorliegenden Erfindung festgestellt, dass eine Schicht aus Polyurethan auf Basis von Phenylendiisocyanat (PPDI) als Isocyanatverbindung einfach und zuverlässig ohne Komplikationen, wie Verstopfen des Mischers und/oder der Gießvorrichtung, durch Vermischen des entsprechenden Präpolymers auf Basis von PPDI und der Vernetzerkomponente und durch Gießen der so hergestellten Mischung zu der gewünschten Form geformt werden kann, wenn die Vernetzerkomponente zusätzlich zu Bis(4-amino-2-chloro-3,5-diethylphenyl)methan (MCDEA) auch 4,4'-Methylenebis(2-ethylaniline) (MBOEA) enthält.

Erfindungsgemäß enthält die Vernetzerkomponente eine Mischung aus Bis(4-amino-2-chloro-3,5-diethylphenyl)methan (MCDEA) und 4,4'-Methylenebis(2-ethylaniline) (MBOEA). Gute Ergebnisse werden insbesondere erhalten, wenn die Vernetzerkomponente, bezogen auf 100 Gew.-% der Vernetzerkomponente, 10 bis 80 Gew.-% MCDEA und 0,1 bis 10 Gew.-% MBOEA, weiter bevorzugt 20 bis 70 Gew.-% MCDEA und 0,1 bis 8 Gew.-% MBOEA und besonders bevorzugt 30 bis 60 Gew.-% MCDEA und 0,1 bis 6 Gew.-% MBOEA enthält.

In Weiterbildung des Erfindungsgedankens wird es vorgeschlagen, dass die Vernetzerkomponente zusätzlich zu MCDEA und MBOEA wenigstens ein Polyol enthält. Unter Polyolen werden im Sinne der vorliegenden Erfindung alle Alkohole verstanden, welche mindestens zwei Hydroxylgruppen aufweisen. Gute Ergebnisse werden insbesondere erhalten, wenn die Vernetzerkomponente, bezogen auf 100 Gew.-% der Vernetzerkomponente, 20 bis 80 Gew.-% und bevorzugt 35 bis 65 Gew.-% wenigstens eines Polyols enthält, wobei das wenigstens eine Polyol aus der Gruppe bestehend aus Polycarbonatpolyolen, Polyetherpolycarbonatpolyolen, Polyetherpolyolen und Mischungen hiervon ausgewählt ist.

Gemäß einer bevorzugten Ausführungsform enthält die Vernetzerkomponente als Polyol mindestens ein Polyetherpolyol, bevorzugt ein Polyalkylenetherpolyol, besonders bevorzugt ein Poly-C₁₋₁₀-alkylenetherpolyol und ganz besonders bevorzugt ein Poly-C₃₋₆-alkylenetherpolyol. Geeignete Beispiele für Polyetherpolyole sind solche ausgewählt aus der Gruppe bestehend aus Polytetramethylenetherglycol (PTMEG), Polypropylenglycol (PPG), Polyethylenglycol (PEG), Polyhexamethylenetherglycol und Mischungen hiervon. Besonders bevorzugt ist das Polyetherpolyol Polytetramethylenetherglycol (PTMEG).

Gemäß einer ganz besonders bevorzugten Ausführungsform enthält die Vernetzerkomponente als Polyol mindestens ein Polycarbonatpolyol. Gute Ergebnisse werden insbesondere mit einem Polycarbonatpolyol gemäß der allgemeinen Formel (I) erhalten:

H-(O-R¹-O-C(O))ₙ₁-O-H (I),

worin R¹ aus linearen C₁-C₂₀-Alkylengruppen und verzweigten C₁-C₂₀-Alkylengruppen ausgewählt ist und n₁ eine ganze Zahl von mindestens 2 ist. Vorzugsweise weist das Polycarbonatpolyol gemäß der allgemeinen Formel (I) als R¹ eine lineare C₄-C₁₄-Alkylengruppe oder verzweigte C₄-C₁₄-Alkylengruppe, besonders bevorzugt eine lineare C₄-C₁₀-Alkylengruppe, ganz besonders bevorzugt eine lineare C₄-C₇-Alkylengruppe und höchst bevorzugt eine Cs- oder C₆-Alkylengruppe auf. Ferner ist es bevorzugt, dass n₁ in der allgemeinen Formel (I) eine ganze Zahl zwischen 3 und 100, besonders bevorzugt zwischen 7 und 30 und ganz besonders bevorzugt zwischen 10 und 25 ist.

Ebenso bevorzugt ist es, dass die Vernetzerkomponente, anstelle mindestens eines Polycarbonatpolyols gemäß der allgemeinen Formel (I) oder zusätzlich zu mindestens einem Polycarbonatpolyol gemäß der allgemeinen Formel (I) als Polyol mindestens ein Polycarbonatpolyol gemäß der allgemeinen Formel (II) enthält:

H-(O-R²-O-C(O))ₙ₂-O-R³-O-C(O))ₙ₃-O-H (II),

worin R² und R³ voneinander verschiedenen sind und unabhängig voneinander ausgewählt sind aus linearen C₁-C₂₀-Alkylengruppen und verzweigten C₁-C₂₀-Alkylengruppen und n₂ sowie ns, unabhängig voneinander, eine ganze Zahl von mindestens 1 sind. Vorzugsweise weist das Polycarbonatpolyol gemäß der allgemeinen Formel (II) als R² und R³, unabhängig voneinander, eine lineare C₄-C₁₄-Alkylengruppe oder verzweigte C₄-C₁₄-Alkylengruppe, besonders bevorzugt eine lineare C₄-C₁₀-Alkylengruppe und ganz besonders bevorzugt eine lineare C₅-C₇-Alkylengruppe auf. Höchst bevorzugt ist in der allgemeinen Formel (II) einer von R² und R³ eine C₅-Alkylengruppe und der andere von R² und R³ eine C₆-Alkylengruppe. Ferner ist es bevorzugt, dass n₂ und n₃ in der allgemeinen Formel (II) jeweils eine ganze Zahl zwischen 2 und 50, besonders bevorzugt zwischen 3 und 15 und ganz besonders bevorzugt zwischen 5 und 13 ist.

Die Vernetzerkomponente enthält vorzugsweise, bezogen auf 100 Gew.-% der Vernetzerkomponente, 10 bis 80 Gew.-% und besonders bevorzugt 35 bis 65 Gew.-% wenigstens eines Polyols gemäß der allgemeinen Formel (I) und/oder wenigstens eines Polyols gemäß der allgemeinen Formel (II).

Gemäß einer alternativen Ausführungsform der vorliegenden Erfindung enthält die Vernetzerkomponente mindestens ein Polyetherpolycarbonatpolyol. Geeignete Beispiele sind Polyetherpolycarbonatpolyole analog zu der allgemeinen Formel (I), wobei R¹ eine lineare C₁-C₂₀-Alkylenethergruppe oder eine verzweigte C₁-C₂₀-Alkylenethergruppe, bevorzugt eine lineare oder verzweigte C₄-Alkylenether-gruppe ist, oder (II), wobei jeder von R¹, R² und R³, unabhängig voneinander, eine lineare C₁-C₂₀-Alkylenethergruppe oder eine verzweigte C₁-C₂₀-Alkylenethergruppe, bevorzugt eine lineare C₄-C₁₄-Alkylenethergruppe oder verzweigte C₄-C₁₄-Alkylenethergruppe, besonders bevorzugt eine lineare C₄-C₁₀-Alkylenethergruppe und ganz besonders bevorzugt eine lineare C₄-C₇-Alkylenethergruppe ist. Höchst bevorzugt ist R¹ eine lineare Cs- oder C₆-Alkylenethergruppe, ist einer von R² und R³ eine C₅-Alkylenethergruppe und der andere von R² und R³ eine C₆-Alkylenethergruppe. Ferner ist es bevorzugt, dass n₂ und n₃ wie in Bezug auf die allgemeinen Formeln (I) und (II) angegeben sind.

Gute Ergebnisse werden insbesondere erhalten, wenn das gewichtsgemittelte Molekulargewicht des wenigstens einen in der Vernetzerkomponente enthaltenden Polycarbonatpolyols 700 bis 4.000 und bevorzugt von 1.000 bis 3.000 g/mol beträgt.

In Weiterbildung des Erfindungsgedankens wird vorgeschlagen, dass die Vernetzerkomponente, bezogen auf 100 Gew.-% der Vernetzerkomponente, 0,1 bis 10 Gew.-% und bevorzugt 1 bis 6 Gew.-% wenigstens eines Alkylencarbonats enthält. Gute Ergebnisse werden insbesondere erhalten, wenn in der Vernetzerkomponente als Alkylencarbonat Propylencarbonat enthalten ist. Die Zugabe eines Alkylencarbonats, wie Propylencarbonat oder Ethylencarbonat, zum Vernetzer bei der Herstellung eines Polyurethan enthaltenden Pressmantels ist unüblich. Denn für gewöhnlich wird dieses als Lösungsmittel in der Kunststoffindustrie für Zwecke eingesetzt, die außerhalb der Polyurethanherstellung liegen. Es zeigte sich überraschenderweise, dass das Präpolymer-Vernetzer-Gemisch eine geringere Viskosität mit zugleich optimaler Topfzeit aufwies. Damit kann das sich ergebende, zunächst niedrigviskose Polymer die Verstärkungsstruktur (z.B. aus Fäden) besonders gut durchtränken, bevor es sich infolge der Aushärtung verfestigt. Auch können besonders raue Untergründe benetzt werden. In beiden Fällen können Luftblasen in der Zeit sehr gut entweichen. Dies trägt dazu bei, nahezu blasenfreie Pressmäntel mittels Rotationsguss herstellen zu können, die bis zu 40 mm dicke Polymerschichten - die in einem Beschichtungsdurchgang, also monolithisch herstellbar sind - ermöglichen.

Erfindungsgemäß enthält die Isocyanatkomponente, aus der das Präpolymer durch Reaktion mit der Polyolkomponente gebildet worden ist, Phenylendiisocyanat (PPDI). Gute Ergebnisse werden insbesondere erhalten, wenn die Isocyanatkomponente, bezogen auf 100 Gew.-% der Isocyanatkomponente, wenigstens 90 Gew.-%, bevorzugt wenigstens 95 Gew.-%, besonders bevorzugt wenigstens 99 Gew.-% PPDI enthält und höchst bevorzugt aus PPDI besteht. Wenn die Isocyanatkomponente nicht aus PPDI besteht, kann die Isocyanatkomponente ein oder mehrere weitere Isocyanatverbindungen enthalten, wie insbesondere ein oder mehrere ausgewählt aus der Gruppe bestehend aus 1,3-Xylylendiisocyanat (m-XDI), 1,3-Bis(isocyanatomethyl)-cyclohexan (m-H₆XDI), Toluol-2,4-diisocyanaten (TDI), Methylendiphenylisocyanaten (MDI), Hexamethylendiisocyanaten (HDI), 1,5-Naphthalindiisocyanaten (NDI), Isophorondiisocyanaten (IPDI), 3,3'-Dimethyl-4,4'-biphenyldiisocyanat (TODI) und Mischungen aus zwei oder mehr der vorgenannten Verbindungen. Allerdings ist es, wie dargelegt, besonders bevorzugt, dass die Isocyanatkomponente vollständig oder zumindest nahezu vollständig aus PPDI besteht.

Bezüglich der Zusammensetzung der Polyolkomponente, die aus ein oder mehreren Polyolen besteht, ist die vorliegende Erfindung nicht besonders beschränkt. Gute Ergebnisse werden insbesondere erhalten, wenn die Polyolkomponente wenigstens ein Polyol ausgewählt aus der Gruppe bestehend aus Polycarbonatpolyolen, Polyetherpolycarbonatpolyolen, Polyetherpolyolen und Mischungen hiervon enthält. Vorzugsweise beträgt die Summe der vorgenannten Polyole in der Polyolkomponente, bezogen auf 100 Gew.-% der Polyolkomponente, mindestens 80 Gew.-%, weiter bevorzugt mindestens 90%, besonders bevorzugt mindestens 95%, ganz besonders bevorzugt mindestens 98% und höchst bevorzugt 100 Gew.-%.

Gemäß einer bevorzugten Ausführungsform enthält die Polyolkomponente als Polyol mindestens ein Polyetherpolyol. Vorzugsweise ist das mindestens eine Polyetherpolyol ein Polyalkylenetherpolyol, besonders bevorzugt ein Poly-C₁₋₁₀-alkylenetherpolyol und ganz besonders bevorzugt ein Poly-C₃₋₆-alkylenetherpolyol. Geeignete Beispiele für Polyetherpolyole sind solche ausgewählt aus der Gruppe bestehend aus Polytetramethylenetherglycol (PTMEG), Polypropylenglycol (PPG), Polyethylenglycol (PEG), Polyhexamethylenetherglycol und Mischungen. Besonders bevorzugt ist das Polyetherpolyol Polytetramethylenetherglycol (PTMEG).

Gemäß einer ganz besonders bevorzugten Ausführungsform enthält die Polyolkomponente als Polyol mindestens ein Polycarbonatpolyol. Polycarbonatpolyol bezeichnet im Sinne der vorliegenden Erfindung alle Polyole, die neben Hydroxylgruppen mindestens eine Carbonatgruppe als funktionelle Gruppen enthalten. Vorzugsweise enthält das Polycarbonatpolyol terminale Hydroxylgruppen und besonders bevorzugt ist das Polycarbonatpolyol ein Carbonatgruppen enthaltendes Diol. Gemäß einer illustrativen, aber nicht beschränkenden Ausführungsform enthält das Polycarbonatpolyol neben terminalen Hydroxylgruppen nur Carbonatgruppen als funktionelle Gruppen. Insbesondere kann es sich bei dem mindestens einen in der Polyolkomponente enthaltenden Polycarbonatpolyol um ein Polycarbonathomopolyol, um ein Polycarbonatcopolyol oder eine Mischung hiervon handeln, und zwar unabhängig davon, ob es neben den Hydroxyl- und Carbonatgruppen noch ein oder mehrere weitere funktionelle Gruppen enthält oder nicht.

Gemäß einer ersten besonders bevorzugten Ausführungsform der vorliegenden Erfindung enthält die Polyolkomponente mindestens ein Polycarbonatpolyol gemäß der allgemeinen Formel (I):

H-(O-R¹-O-C(O))ₙ₁-O-H (I),

worin R¹ aus linearen C₁-C₂₀-Alkylengruppen und verzweigten C₁-C₂₀-Alkylengruppen ausgewählt und n₁ eine ganze Zahl von mindestens 2 ist. Als Alkylengruppe wird im Sinne der vorliegenden Erfindung eine CₙH₂ₙ-Kohlenwasserstoffgruppe verstanden, also eine Kohlenwasserstoffgruppe mit zwei endständigen Radikalen.

Gute Ergebnisse werden insbesondere erhalten, wenn in der allgemeinen Formel (I) n₁ eine ganze Zahl zwischen 3 und 100, bevorzugt zwischen 7 und 30 und besonders bevorzugt zwischen 10 und 25 ist.

Vorzugsweise ist R¹ in der allgemeinen Formel (I) aus linearen C₄-C₁₄-Alkylengruppen und verzweigten C₄-C₁₄-Alkylengruppen, besonders bevorzugt aus linearen C₄-C₁₀-Alkylengruppen und ganz besonders bevorzugt aus linearen C₄-C₇-Alkylengruppen ausgewählt. Höchst bevorzugt ist R¹ in der allgemeinen Formel (I) eine C₅-Alkylengruppe oder eine C₆-Alkylengruppe.

Gemäß einer zweiten besonders bevorzugten Ausführungsform der vorliegenden Erfindung enthält das Polycarbonatpolyol zwei oder mehr verschiedene Alkylengruppen, wie insbesondere zwei, drei oder vier verschiedene Alkylengruppen. Beispielsweise kann das Polycarbonatpolyol eine erste C₁-C₂₀-Alkylengruppe A, wie eine lineare Cs-Alkylengruppe, und eine zweite, von der ersten verschiedene C₁-C₂₀-Alkylengruppe B, wie eine lineare C₆-Alkylengruppe, aufweisen. Die beiden Gruppen können dann abwechselnd, blockweise oder zufällig angeordnet sein, beispielsweise ABAB, AAAB, AABB, BBAA, ABBB oder BAAA.

Ein bevorzugtes Beispiel für ein solches Polycarbonatpolyol ist ein Polycarbonatpolyol gemäß der allgemeinen Formel (II):

H-(O-R²-O-C(O))ₙ₂-O-R³-O-C(O))ₙ₃-O-H (II),

worin R² und R³ voneinander verschiedenen sind und unabhängig voneinander aus linearen C₁-C₂₀-Alkylengruppen und verzweigten C₁-C₂₀-Alkylengruppen ausgewählt sind sowie n₂ sowie ns, unabhängig voneinander, eine ganze Zahl von mindestens 1 sind.

Gute Ergebnisse werden insbesondere erhalten, wenn in der allgemeinen Formel (II) n₂ sowie ns, unabhängig voneinander, eine ganze Zahl zwischen 3 und 100, bevorzugt zwischen 4 und 15 und besonders bevorzugt zwischen 5 und 15 sind.

Vorzugsweise sind in der allgemeinen Formel (II) R² und R³ voneinander verschiedenen und unabhängig voneinander ausgewählt aus linearen C₄-C₁₄-Alkylengruppen und verzweigten C₄-C₁₄-Alkylengruppen, besonders bevorzugt aus linearen C₄-C₁₀-Alkylengruppen und ganz besonders bevorzugt aus linearen C₄-C₇-Alkylengruppen. Höchst bevorzugt ist einer von R² und R³ eine C₅-Alkylengruppe und der andere von R² und R³ eine C₆-Alkylengruppe.

In Weiterbildung des Erfindungsgedankens wird es vorgeschlagen, dass das gewichtsgemittelte Molekulargewicht des wenigstens einen in der Polyolkomponente enthaltenden Polycarbonatpolyols 500 bis 4.000 und bevorzugt von 700 bis 3.000 g/mol beträgt. Das Molekulargewicht kann durch Gelpermeationschromatographie gegen einen Polystyrolstandard bestimmt werden. Allerdings ist es gemäß der vorliegenden Erfindung bevorzugt, das gewichtsgemittelte Molekulargewicht der Struktureinheiten über die Hydroxylzahl zu bestimmen, also über diejenige Menge an Kaliumhydroxid in Milligramm, welche der bei der Acetylierung von 1 g Substanz gebundenen Menge Essigsäure äquivalent ist. Die Hydroxylzahl kann durch Rücktitration gemäß der DIN 53240 erfolgen und wird in mg KOH/g angegeben. Das gewichtsgemittelte Molekulargewicht kann dann bestimmt werden, im Falle von Diolen beispielsweise durch Division von 112.200 durch die Hydroxylzahl.

Gemäß einer ganz besonders bevorzugten Ausführungsform der vorliegenden Erfindung enthält die Polyolkomponente, bezogen auf 100 Gew.-% der Polyolkomponente, mindestens 50 Gew.-%, weiter bevorzugt mindestens 80%, besonders bevorzugt mindestens 90%, ganz besonders bevorzugt mindestens 98% und höchst bevorzugt 100 Gew.-% eines oder mehrerer Polycarbonatpolyole. Dabei kann die Polyolkomponente ein oder mehrere Polycarbonate mit der allgemeinen Formel (I), ein oder mehrere Polycarbonate mit der allgemeinen Formel (II) oder eine Mischung von Polycarbonate(n) mit der allgemeinen Formel (I) mit Polycarbonate(n) mit der allgemeinen Formel (II) enthalten. Gute Ergebnisse werden insbesondere erhalten, wenn die Polyolkomponente im Wesentlichen aus einem oder mehreren Polycarbonaten mit der allgemeinen Formel (I), aus einem oder mehreren Polycarbonaten mit der allgemeinen Formel (II) oder aus einer Mischung von Polycarbonate(n) mit der allgemeinen Formel (I) mit Polycarbonate(n) mit der allgemeinen Formel (II) besteht, d.h. wenigstens 95 Gew.-%, weiter bevorzugt wenigstens 99 Gew.-% und höchst bevorzugt 100 Gew.-% eines oder mehrerer Polycarbonate mit der allgemeinen Formel (I), eines oder mehrerer Polycarbonate mit der allgemeinen Formel (II) oder einer Mischung von Polycarbonate(n) mit der allgemeinen Formel (I) mit Polycarbonate(n) mit der allgemeinen Formel (II) enthält.

Gemäß einer alternativen Ausführungsform der vorliegenden Erfindung enthält die Vernetzerkomponente mindestens ein Polyetherpolycarbonatpolyol. Geeignete Beispiele sind Polyetherpolycarbonatpolyole analog zu der allgemeinen Formel (I), wobei R¹ eine lineare C₁-C₂₀-Alkylenethergruppe oder eine verzweigte C₁-C₂₀-Alkylenethergruppe, bevorzugt eine lineare oder verzweigte C₄-Alkylenethergruppe ist, oder (II), wobei jeder von R¹, R² und R³, unabhängig voneinander, eine lineare C₁-C₂₀-Alkylenethergruppe oder eine verzweigte C₁-C₂₀-Alkylenethergruppe, bevorzugt eine lineare C₄-C₁₄-Alkylenethergruppe oder verzweigte C₄-C₁₄-Alkylenethergruppe, besonders bevorzugt eine lineare C₄-C₁₀-Alkylenethergruppe und ganz besonders bevorzugt eine lineare C₄-C₇-Alkylenethergruppe ist. Höchst bevorzugt ist R¹ eine lineare Cs- oder C₆-Alkylenethergruppe, ist einer von R² und R³ eine C₅-Alkylenethergruppe und der andere von R² und R³ eine C₆-Alkylenethergruppe. Ferner ist es bevorzugt, dass n₁, n₂ und n₃ wie in Bezug auf die allgemeinen Formeln (I) und (II) angegeben sind.

Besonders gute Ergebnisse werden erhalten, wenn der Pressmantel bzw. das Transportband wenigstens eine Polyurethan enthaltende Schicht umfasst, wobei das Polyurethan durch Reagieren eines Präpolymers und einer Vernetzerkomponente gebildet ist, wobei das Präpolymer ein Reaktionsprodukt von einer Isocyanatkomponente und einer Polyolkomponente ist, wobei:
i) die Vernetzerkomponente, bezogen auf 100 Gew.-% der Vernetzerkomponente, 10 bis 80 Gew.-% Bis(4-amino-2-chloro-3,5-diethylphenyl)methan (MCDEA) und 0,1 bis 10 Gew.-% 4,4'-Methylenebis(2-ethylaniline) (MBOEA) und bevorzugt 20 bis 70 Gew.-% MCDEA und 0,1 bis 8 Gew.-% MBOEA enthält,
ii) die Vernetzerkomponente zudem, bezogen auf 100 Gew.-% der Vernetzerkomponente, 20 bis 80 Gew.-% und bevorzugt 35 bis 65 Gew.-% mindestens eines Polycarbonatpolyols gemäß der allgemeinen Formel (I) enthält:

   H-(O-R¹-O-C(O))ₙ₁-O-H (I),

   worin R¹ eine lineare Cs- oder C₆-Alkylengruppe ist und n₁ eine ganze Zahl von mindestens 2 ist,
   und/oder mindestens eines Polycarbonatpolyols gemäß der allgemeinen Formel (II) enthält:

      H-(O-R²-O-C(O))ₙ₂-O-R³-O-C(O))ₙ₃-O-H (II),
   worin einer von R² und R³ eine C₅-Alkylengruppe und der andere von R² und R³ eine C₆-Alkylengruppe ist, sowie n₂ sowie ns, unabhängig voneinander, eine ganze Zahl von mindestens 1 sind,
iii) die Isocyanatkomponente, bezogen auf 100 Gew.-% der Isocyanatkomponente, wenigstens 90 Gew.-% Phenylendiisocyanat (PPDI) enthält und bevorzugt aus PPDI besteht, und
iv) die Polyolkomponente, bezogen auf 100 Gew.-% der Polyolkomponente, zu wenigstens 90 Gew.-%, bevorzugt zu wenigstens 98 Gew.-% und besonders bevorzugt zu 100 Gew.-% aus mindestens einem Polycarbonatpolyol gemäß der allgemeinen Formel (I) zusammengesetzt ist:

   H-(O-R¹-O-C(O))ₙ₁-O-H (I),

   worin R¹ aus linearen C₁-C₂₀-Alkylengruppen und verzweigten C₁-C₂₀-Alkylengruppen ausgewählt und bevorzugt eine lineare Cs- oder C₆-Alkylengruppe ist und n₁ eine ganze Zahl von mindestens 2 ist
   und/oder aus mindestens einem Polycarbonatpolyol gemäß der allgemeinen Formel (II) zusammengesetzt ist:

      H-(O-R²-O-C(O))ₙ₂-O-R³-O-C(O))ₙ₃-O-H (II),
   worin R² und R³ voneinander verschiedenen sind und unabhängig voneinander aus linearen C₁-C₂₀-Alkylengruppen und verzweigten C₁-C₂₀-Alkylengruppen ausgewählt sind und bevorzugt einer von R² und R³ eine C₅-Alkylengruppe und der andere von R² und R³ eine C₆-Alkylengruppe ist, sowie n₂ sowie ns, unabhängig voneinander, eine ganze Zahl von mindestens 1 sind.

Vorzugsweise beträgt das Verhältnis H/NCO des Polyurethans zwischen 1,1 und 0,85.

Zur weiteren Erhöhung der Abriebsfestigkeit kann dem Polyurethan auch ein Zusatzmittel, wie beispielsweise Silikonöl, in einer Menge von 0,1 bis 3 Gew.-% und bevorzugt 0,5 bis 1,5 Gew.-%, bezogen auf das Gesamtgewicht des Polyurethans, zugesetzt sein.

Ferner ist es bevorzugt, wenn die Polyurethanschicht des Pressmantels bzw. des Transportbandes nur ein Polyurethan, d.h. ein nur aus einem Präpolymer durch Reaktion des Präpolymers mit einer Vernetzerkomponente gebildetes Polyurethan umfasst.

Der erfindungsgemäße Pressmantel bzw. das erfindungsgemäße Transportband kann einschichtig oder mehrschichtig ausgebildet sein. Bei mehrschichtiger Ausgestaltung ist zumindest die äußerste oder innerste Schicht aus dem zuvor beschriebenen Polyurethan zusammengesetzt.

In Weiterbildung des Erfindungsgedankens wird es vorgeschlagen, den Pressmantel bzw. das Transportband mehrschichtig auszugestalten, wobei die äußerste oder innerste Schicht aus dem zuvor beschriebenen Polyurethan zusammengesetzt ist und die übrige(n) Schicht(en) aus einem oder mehreren anderen Polyurethanen zusammengesetzt sind, wobei das Polyurethan einer inneren Schicht die Matrix ausbildet, in welcher ein Fasergelege oder ein Fasergewebe eingebettet ist.

Ein weiterer Gegenstand der vorliegenden Erfindung ist ein Verfahren zum Herstellen eines Pressmantels oder Transportbandes Pressmantel oder Transportband nach zumindest einem der vorhergehenden Ansprüche, welches die folgenden Schritte umfasst:
a) Bereitstellen zumindest eines, rotierbar gelagerten Wickeldorns,
b) Bereitstellen einer wie vorstehend beschrieben zusammengesetzten Vernetzerkomponente, welche Bis(4-amino-2-chloro-3,5-diethylphenyl)methan (MCDEA) und 4,4'-Methylenebis(2-ethylaniline) (MBOEA) enthält,
c) Bereitstellen eines Präpolymers als Produkt einer Reaktion einer wie vorstehend beschrieben zusammengesetzten Isocyanatkomponente mit einer wie vorstehend beschrieben zusammengesetzten Polyolkomponente, wobei die Isocyanatkomponente Phenylendiisocyanat (PPDI) enthält,
d) Mischen des Präpolymers und der Vernetzerkomponente zum Herstellen eines Polyurethans,
e) Ausbringen des Präpolymer-Vernetzer-Gemisches auf einer Oberfläche des Wickeldorns zum Bilden zumindest einer Polymerschicht des Pressmantels bzw. des Transportbandes,
f) Aushärten der zumindest einen Polymerschicht und
g) Abnehmen des so hergestellten Pressmantels bzw. Transportbandes von dem Wickeldorn.

Ferner betrifft die vorliegende Erfindung eine Schuhpresse zur Entwässerung einer Faserstoffbahn, insbesondere einer Papier-, Karton-, Tissue- oder Zellstoffbahn, welche eine Presswalze sowie eine Gegenwalze, die zusammen einen Pressspalt (auch Nip genannt) ausbilden oder begrenzen, umfasst, wobei die Presswalze einen umlaufenden Pressmantel umfasst, welcher wie vorstehend beschrieben ausgebildet ist.

Schließlich betrifft die vorliegende Erfindung eine Maschine zur Herstellung oder Behandlung einer Faserstoffbahn, insbesondere Papier-, Karton- oder Tissuemaschine, welche ein wie vorstehend beschrieben ausgebildetes Transportband umfasst.

Nachfolgend wird die vorliegende Erfindung rein beispielhaft anhand vorteilhafter Ausführungsformen und unter Bezugnahme auf die beigefügten Zeichnungen beschrieben.

Dabei zeigen:
- Fig. 1:: eine schematische Ansicht einer Schuhpresse mit einem Pressmantel gemäß eines Ausführungsbeispiels der vorliegenden Erfindung und
- Fig. 2:: eine schematische Ansicht einer eine Schuhpresse und ein Transportband umfassenden Presspartie einer Papiermaschine gemäß eines Ausführungsbeispiels der vorliegenden Erfindung.

In der Fig. 1 ist eine Schuhpresse 10 dargestellt, welche eine Schuhwalze 12 und eine Gegenwalze 14 umfasst. Während die Gegenwalze 14 aus einer rotierenden zylindrisch ausgestalteten Walze besteht, ist die Schuhwalze 12 aus einem Schuh 16, einem diesen tragenden stehenden Joch 18 und einem Pressmantel 20 zusammengesetzt. Dabei wird der Schuh 16 durch das Joch 18 abgestützt und über hydraulische Presselemente (nicht dargestellt) an den diesen umlaufenden Pressmantel 20 angepresst. Aufgrund der konkaven Ausgestaltung des Schuhs 16 an seiner der Gegenwalze 14 gegenüberliegenden Seite ergibt sich ein vergleichsweise langer Pressspalt 22.

Die Schuhpresse 10 eignet sich insbesondere zur Entwässerung von Faserstoffbahnen 24, wie Papierbahnen. Bei dem Betrieb der Schuhpresse wird eine Faserstoffbahn 24 mit einem oder zwei Pressfilmen 26, 26' durch den Pressspalt 22 geführt, wobei die aufgrund des in dem Pressspalt 22 auf die Faserstoffbahn 24 ausgeübten Drucks aus der Faserstoffbahn 24 austretende Flüssigkeit, welche neben Wasser gelöste und ungelöste Verbindungen, wie beispielsweise Fasern, Faserbruchstücke, Füllstoffe und/oder Additive, enthält, von dem bzw. den Pressfilzen 26, 26' und von in der Pressmanteloberfläche vorgesehen Vertiefungen (nicht dargestellt) vorübergehend aufgenommen wird. Nach dem Verlassen des Pressspalts 22 wird die von dem Pressmantel 20 aufgenommene Flüssigkeit von dem Pressmantel 20 abgeschleudert, bevor der Pressmantel 20 erneut in den Presspalt 22 eintritt. Zudem wird das von dem Pressfilz 26, 26' aufgenommene Wasser nach dem Verlassen des Pressspalts 22 mit Saugelementen entfernt.

Aufgrund des wegen der konkaven Ausgestaltung des Schuhs 16 an seiner der Gegenwalze 14 gegenüberliegenden Seite vergleichsweise langen Pressspalts 22 wird mit einer solchen Schuhpresse 10 im Vergleich zu einer aus zwei rotierenden Walzen bestehenden Presse eine beträchtlich bessere Entwässerung der Faserstoffbahn 24 erreicht, so dass die nachfolgende thermische Trocknung entsprechend kürzer ausfallen kann. Auf diese Weise wird eine besonders schonende Entwässerung der Faserstoffbahn 24 erreicht.

In der Fig. 2 ist ein Ausschnitt einer Presspartie einer Papiermaschine gezeigt, welche eine Schuhpresse 10 umfasst. Dabei umfasst die Schuhpresse 10, wie auch bei der in der Fig. 1 dargestellten Ausführungsform, eine einen Pressmantel 20 und ein Presselement bzw. Schuh 16 aufweisende Schuhwalze 12 und eine Gegenwalze 14, wobei zwischen dem Schuh 16 und der Gegenwalze 14 ein Pressspalt ausgebildet ist. Zudem umfasst dieser Teil der Papiermaschine zwei Saugwalzen 28, 28' und zwei Umlenkwalzen 30, 30'. Bei dem Betrieb der Papiermaschine wird ein durch die Saugwalzen 28, 28' geführter Filz 26, der an der Saugwalze 28 die Faserstoffbahn 24 aufnimmt, durch den Pressspalt geführt. Zudem wird unterhalb des die Faserstoffbahn 24 führenden Filzes 26 ein durch die Umlenkwalzen 30, 30' geführtes Transportband bzw. Transferband 32 durch den Pressspalt geführt, wobei das Transferband 32 im Pressspalt die Faserstoffbahn 24 von dem Filz 26 übernimmt und über die Umlenkwalze 30' aus dem Pressspalt abführt. Aufgrund des in dem Pressspalt auf die Faserstoffbahn 24 ausgeübten Drucks tritt aus der Faserstoffbahn Flüssigkeit aus, welche neben Wasser gelöste und ungelöste Verbindungen, wie beispielsweise Fasern, Faserbruchstücke, Füllstoffe und/oder Additive, enthält, welche von dem Filz 26 und von in der Pressmanteloberfläche vorgesehen Vertiefungen vorübergehend aufgenommen wird. Nach dem Verlassen des Pressspalts wird die von dem Pressmantel 20 aufgenommene Flüssigkeit von dem Pressmantel 20 abgeschleudert, bevor der Pressmantel 20 erneut in den Presspalt eintritt. Zudem wird das von dem Filz 26 aufgenommene Wasser nach dem Verlassen des Pressspalts mit an der Saugwalze 28' vorgesehene Saugelementen entfernt. Aufgrund des wegen der konkaven Ausgestaltung des Schuhs 16 vergleichsweise langen Pressspalts wird mit einer solchen Schuhpresse im Vergleich zu einer aus zwei rotierenden Walzen bestehenden Presse eine wesentlich bessere Entwässerung der Faserstoffbahn 24 erreicht, so dass die nachfolgende thermische Trocknung entsprechend kürzer ausfallen kann. Auf diese Weise wird eine besonders schonende Entwässerung der Faserstoffbahn 24 erreicht.

Nachfolgend wird die vorliegende Erfindung rein beispielhaft anhand vorteilhafter Ausführungsformen und unter Bezugnahme auf die nachfolgenden rein illustrativen und nicht beschränkenden Beispiele beschrieben.

### Beispiel

Gute Ergebnisse hinsichtlich der problemlosen Gießbarkeit einer Polyurethanschicht eines Schuhpressmantels, dessen Präpolymer aus Phenylendiisocyanat (PPDI) und einem C₅-C₆-Polycarbonatpolyol bestand, konnten mit einem Vernetzer erzielt werden, welcher zu 45 Gew.-% aus Bis(4-amino-2-chloro-3,5-diethylphenyl)methan (MCDEA), aus 49 Gew.-% aus einem C₅-C₆-Polycarbonatpolyol, zu 3 Gew.-% aus 4,4'-Methylenebis(2-ethylaniline) (MBOEA) und zu 3 Gew.-% aus Propylencarbonat gebildet gewesen ist.

Eine Vergleichsprobe mit demselben Präpolymer und denselben Bestandteilen für den Vernetzer, außer dass anstatt 4,4'-Methylenebis(2-ethylaniline) (MBOEA) Amicure 101^{®} verwendet wurde, brachte größere Herausforderungen beim Gießen mit sich. Die genau benötigte Menge von Amicure 101^{®} ist schwer zu ermitteln, um sowohl die Abtropfproblematik, als auch die Gefahr von der Entstehung von Fehlstellen, wie Lücken, Blasen oder Löcher, im Polyurethan durch vorzeitige Vernetzung auf einem akzeptablem Maß zu halten. Mit 4,4'-Methylenebis(2-ethylaniline) (MBOEA) anstatt von Amicure 101^{®} gab es weder hinsichtlich der Abtropfproblematik noch der Fehlstellbildung Probleme, ohne dass es auf eine Feindosierung ankam.

### Bezugszeichenliste

- 10: Schuhpresse
- 12: Schuhwalze
- 14: Gegenwalze
- 16: Schuh
- 18: stehendes Joch
- 20: Pressmantel
- 22: Presspalt
- 24: Faserstoffbahn
- 26, 26': Pressfilz
- 28, 28': Saugwalzen
- 30, 30': Umlenkwalzen
- 32: Transportband/Transferband

## Patentansprüche

1. Pressmantel für eine Presswalze, insbesondere für eine Presswalze einer Schuhpresse zur Entwässerung einer Faserstoffbahn, insbesondere einer Papier-, Karton-, Tissue- oder Zellstoffbahn, oder Transportband, insbesondere für eine Maschine zur Herstellung oder Behandlung einer Faserstoffbahn, insbesondere Papier-, Karton- oder Tissuemaschine, wobei der Pressmantel bzw. das Transportband wenigstens eine Polyurethan enthaltende Schicht umfasst, wobei das Polyurethan durch Reagieren eines Präpolymers und einer Vernetzerkomponente gebildet ist, wobei das Präpolymer ein Reaktionsprodukt von einer Isocyanatkomponente und einer Polyolkomponente ist, wobei die Isocyanatkomponente Phenylendiisocyanat (PPDI) enthält, und, wobei die Vernetzerkomponente Bis(4-amino-2-chloro-3,5-diethylphenyl)methan (MCDEA) und 4,4'-Methylenebis(2-ethylaniline) (MBOEA) enthält.

2. Pressmantel oder Transportband nach Anspruch 1, **dadurch gekennzeichnet, dass** die Vernetzerkomponente, bezogen auf 100 Gew.-% der Vernetzerkomponente, 10 bis 80 Gew.-% Bis(4-amino-2-chloro-3,5-diethylphenyl)methan (MCDEA) und 0,1 bis 10 Gew.-% 4,4'-Methylenebis(2-ethylaniline) (MBOEA), bevorzugt 20 bis 70 Gew.-% MCDEA und 0,1_bis 8 Gew.-% MBOEA und besonders bevorzugt 30 bis 60 Gew.-% MCDEA und 0,1 bis 6 Gew.-% MBOEA enthält.

3. Pressmantel oder Transportband nach Anspruch 1 oder 2, **dadurch gekennzeichnet, dass** die Vernetzerkomponente, bezogen auf 100 Gew.-% der Vernetzerkomponente, 20 bis 80 Gew.-% und bevorzugt 35 bis 65 Gew.-% wenigstens eines Polyols enthält, wobei das wenigstens eine Polyol aus der Gruppe bestehend aus Polycarbonatpolyolen, Polyetherpolycarbonatpolyolen, Polyetherpolyolen und Mischungen hiervon ausgewählt ist.

4. Pressmantel oder Transportband nach Anspruch 3, **dadurch gekennzeichnet, dass** die Vernetzerkomponente als Polyol mindestens ein Polycarbonatpolyol gemäß der allgemeinen Formel (I) enthält:
H-(O-R¹-O-C(O))ₙ₁-O-H (I),
worin R¹ aus linearen C₁-C₂₀-Alkylengruppen und verzweigten C₁-C₂₀-Alkylengruppen ausgewählt und bevorzugt eine lineare Cs- oder C₆-Alkylengruppe ist und n₁ eine ganze Zahl von mindestens 2 ist,
und/oder mindestens ein Polycarbonatpolyol gemäß der allgemeinen Formel (II) enthält:
H-(O-R²-O-C(O))ₙ₂-O-R³-O-C(O))ₙ₃-O-H (II),
worin R² und R³ voneinander verschiedenen sind und unabhängig voneinander aus linearen C₁-C₂₀-Alkylengruppen und verzweigten C₁-C₂₀-Alkylengruppen ausgewählt sind und bevorzugt einer von R² und R³ eine C₅-Alkylengruppe und der andere von R² und R³ eine C₆-Alkylengruppe ist, sowie n₂ sowie ns, unabhängig voneinander, eine ganze Zahl von mindestens 1 sind.

5. Pressmantel oder Transportband nach zumindest einem der vorhergehenden Ansprüche, **dadurch gekennzeichnet, dass** die Vernetzerkomponente, bezogen auf 100 Gew.-% der Vernetzerkomponente, 0,1 bis 10 Gew.-% und bevorzugt 1 bis 6 Gew.-% wenigstens eines Alkylencarbonats und bevorzugt Propylencarbonat enthält.

6. Pressmantel oder Transportband zumindest einem der vorhergehenden Ansprüche, **dadurch gekennzeichnet, dass** die Isocyanatkomponente, bezogen auf 100 Gew.-% der Isocyanatkomponente, wenigstens 90 Gew.-%, bevorzugt wenigstens 95 Gew.-%, besonders bevorzugt wenigstens 99 Gew.-% 1,3- Phenylendiisocyanat (PPDI) enthält und höchst bevorzugt aus Phenylendiisocyanat (PPDI) besteht.

7. Pressmantel oder Transportband nach zumindest einem der vorhergehenden Ansprüche, **dadurch gekennzeichnet, dass** die Polyolkomponente wenigstens ein Polyol ausgewählt aus der Gruppe bestehend aus Polycarbonatpolyolen, Polyetherpolycarbonatpolyolen, Polyetherpolyolen und Mischungen hiervon enthält, wobei die Summe der vorgenannten Polyole in der Polyolkomponente, bezogen auf 100 Gew.-% der Polyolkomponente, vorzugsweise mindestens 80 Gew.-%, weiter bevorzugt mindestens 90%, besonders bevorzugt mindestens 95%, ganz besonders bevorzugt mindestens 98% und höchst bevorzugt 100 Gew.-% beträgt.

8. Pressmantel oder Transportband nach zumindest einem der vorhergehenden Ansprüche, **dadurch gekennzeichnet, dass** die Polyolkomponente, bezogen auf 100 Gew.-% der Polyolkomponente, mindestens 50 Gew.-%, weiter bevorzugt mindestens 80%, besonders bevorzugt mindestens 90%, ganz besonders bevorzugt mindestens 98% und höchst bevorzugt 100 Gew.-% eines oder mehrerer Polycarbonatpolyole enthält.

9. Pressmantel oder Transportband nach zumindest einem der vorhergehenden Ansprüche, **dadurch gekennzeichnet, dass** die Polyolkomponente mindestens ein Polycarbonatpolyol gemäß der allgemeinen Formel (I) enthält:
H-(O-R¹-O-C(O))ₙ₁-O-H (I),
worin R¹ aus linearen C₁-C₂₀-Alkylengruppen und verzweigten C₁-C₂₀-Alkylengruppen ausgewählt und bevorzugt eine lineare Cs- oder C₆-Alkylengruppe ist und n₁ eine ganze Zahl von mindestens 2 ist.

10. Pressmantel oder Transportband nach zumindest einem der vorhergehenden Ansprüche, **dadurch gekennzeichnet, dass** die Polyolkomponente mindestens ein Polycarbonatpolyol gemäß der allgemeinen Formel (II) enthält:
H-(O-R²-O-C(O))ₙ₂-O-R³-O-C(O))ₙ₃-O-H (II),
worin R² und R³ voneinander verschiedenen sind und unabhängig voneinander aus linearen C₁-C₂₀-Alkylengruppen und verzweigten C₁-C₂₀-Alkylengruppen ausgewählt sind und bevorzugt einer von R² und R³ eine C₅-Alkylengruppe und der andere von R² und R³ eine C₆-Alkylengruppe ist, sowie n₂ sowie ns, unabhängig voneinander, eine ganze Zahl von mindestens 1 sind.

11. Pressmantel oder Transportband nach Anspruch 3, 4, 7, 8, 9 oder 10, **dadurch gekennzeichnet, dass** das gewichtsgemittelte Molekulargewicht des wenigstens einen Polycarbonatpolyols 500 bis 4.000 und bevorzugt von 700 bis 3.000 g/mol beträgt.

12. Pressmantel oder Transportband nach zumindest einem der vorhergehenden Ansprüche, **dadurch gekennzeichnet, dass**:
i) die Vernetzerkomponente, bezogen auf 100 Gew.-% der Vernetzerkomponente, 10 bis 80 Gew.-% Bis(4-amino-2-chloro-3,5-diethylphenyl)methan (MCDEA) und 0,1 bis 10 Gew.-% 4,4'-Methylenebis(2-ethylaniline) (MBOEA) und bevorzugt 20 bis 70 Gew.-% MCDEA und 0,1 bis 8 Gew.-% MBOEA enthält,
ii) die Vernetzerkomponente zudem, bezogen auf 100 Gew.-% der Vernetzerkomponente, 20 bis 80 Gew.-% und bevorzugt 35 bis 65 Gew.-% mindestens eines Polycarbonatpolyols gemäß der allgemeinen Formel (I) enthält:
H-(O-R¹-O-C(O))ₙ₁-O-H (I),
worin R¹ eine lineare Cs- oder C₆-Alkylengruppe ist und n₁ eine ganze Zahl von mindestens 2 ist,
und/oder mindestens eines Polycarbonatpolyols gemäß der allgemeinen Formel (II) enthält:
H-(O-R²-O-C(O))ₙ₂-O-R³-O-C(O))ₙ₃-O-H (II),
worin einer von R² und R³ eine C₅-Alkylengruppe und der andere von R² und R³ eine C₆-Alkylengruppe ist, sowie n₂ sowie ns, unabhängig voneinander, eine ganze Zahl von mindestens 1 sind,
iii) die Isocyanatkomponente, bezogen auf 100 Gew.-% der Isocyanatkomponente, wenigstens 90 Gew.-% Phenylendiisocyanat (PPDI) enthält und bevorzugt aus PPDI besteht, und
iv) die Polyolkomponente, bezogen auf 100 Gew.-% der Polyolkomponente, zu wenigstens 90 Gew.-%, bevorzugt zu wenigstens 98 Gew.-% und besonders bevorzugt zu 100 Gew.-% aus mindestens einem Polycarbonatpolyol gemäß der allgemeinen Formel (I) zusammengesetzt ist:
H-(O-R¹-O-C(O))ₙ₁-O-H (I),
worin R¹ aus linearen C₁-C₂₀-Alkylengruppen und verzweigten C₁-C₂₀-Alkylengruppen ausgewählt und bevorzugt eine lineare Cs- oder C₆-Alkylengruppe ist und n₁ eine ganze Zahl von mindestens 2 ist
und/oder aus mindestens einem Polycarbonatpolyol gemäß der allgemeinen Formel (II) zusammengesetzt ist:
H-(O-R²-O-C(O))ₙ₂-O-R³-O-C(O))ₙ₃-O-H (II),
worin R² und R³ voneinander verschiedenen sind und unabhängig voneinander aus linearen C₁-C₂₀-Alkylengruppen und verzweigten C₁-C₂₀-Alkylengruppen ausgewählt sind und bevorzugt einer von R² und
R³ eine C₅-Alkylengruppe und der andere von R² und R³ eine C₆-Alkylengruppe ist, sowie n₂ sowie ns, unabhängig voneinander, eine ganze Zahl von mindestens 1 sind.

13. Verfahren zum Herstellen eines Pressmantels oder Transportbandes Pressmantel oder Transportband nach zumindest einem der vorhergehenden Ansprüche, welches die folgenden Schritte umfasst:
a) Bereitstellen zumindest eines, rotierbar gelagerten Wickeldorns,
b) Bereitstellen einer Vernetzerkomponente, welche Bis(4-amino-2-chloro-3,5-diethylphenyl)methan (MCDEA) und 4,4'-Methylenebis(2-ethylaniline) (MBOEA) enthält,
c) Bereitstellen eines Präpolymers als Produkt einer Reaktion einer Isocyanatkomponente mit einer Polyolkomponente, wobei die Isocyanatkomponente Phenylendiisocyanat (PPDI) enthält,
d) Mischen des Präpolymers und der Vernetzerkomponente zum Herstellen eines Polyurethans,
e) Ausbringen des Präpolymer-Vernetzer-Gemisches auf einer Oberfläche des Wickeldorns zum Bilden zumindest einer Polymerschicht des Pressmantels bzw. des Transportbandes,
f) Aushärten der zumindest einen Polymerschicht und
g) Abnehmen des so hergestellten Pressmantels bzw. Transportbandes von dem Wickeldorn.

14. Schuhpresse zur Entwässerung einer Faserstoffbahn, insbesondere einer Papier-, Karton-, Tissue- oder Zellstoffbahn, welche eine Presswalze sowie eine Gegenwalze, die zusammen einen Pressspalt ausbilden oder begrenzen, umfasst, wobei die Presswalze einen umlaufenden Pressmantel umfasst, welcher nach einem der Ansprüche 1 bis 12 ausgebildet ist.

15. Maschine zur Herstellung oder Behandlung einer Faserstoffbahn, insbesondere Papier-, Karton- oder Tissuemaschine, welche ein Transportband nach zumindest einem der Ansprüche 1 bis 12 umfasst.
